# EUROPÄISCHE PATENTSCHRIFT

(11) **EP 3 221 937 B1**
(45) Veröffentlichungstag und Bekanntmachung des Hinweises auf die Patenterteilung: **09.12.2020**
(21) Anmeldenummer: 15774604.1
(22) Anmeldetag: 01.10.2015
(51) Int. Cl.: H01T 13/20, H01T 21/02

(54) **ZÜNDKERZENELEKTRODE, VERFAHREN ZU DEREN HERSTELLUNG UND ZÜNDKERZE**
SPARK PLUG ELECTRODE, METHOD FOR THE PRODUCTION THEREOF, AND SPARK PLUG
ÉLECTRODE DE BOUGIE D'ALLUMAGE, SON PROCÉDÉ DE FABRICATION ET BOUGIE D'ALLUMAGE CORRESPONDANTE

(30) Priorität: 21.11.2014 DE 102014223792
(43) Veröffentlichungstag der Anmeldung: 27.09.2017
(73) Patentinhaber: Robert Bosch GmbH, 70442 Stuttgart (DE)
(72) Erfinder: HARTMANN, Detlef, 96049 Bamberg (DE); QUEST, Dennis, 96049 Bamberg (DE); HANNICH, Guido, 96117 Memmelsdorf (DE); NUFER, Stefan, 70565 Stuttgart (DE); LANG, Dominic, 96169 Lauter - Deusdorf (DE)
(86) Internationale Anmeldenummer: PCT/EP2015/072719
(87) Internationale Veröffentlichungsnummer: WO 2016/078816

(56) Entgegenhaltungen:
- DE-A1- 10 137 523
- DE-A1- 10 239 075
- US-A1- 2010 253 203

## Beschreibung

### Stand der Technik

Die vorliegende Erfindung betrifft eine Zündkerzenelektrode mit erhöhter mechanischer Robustheit, eine dauerhaft hoch leistungsfähige Zündkerze sowie ein einfach umsetzbares Verfahren zur Herstellung der Zündkerzenelektrode.

Zündkerzenelektroden mit guter Korrosions- und Erosionsbeständigkeit werden herkömmlicherweise durch Aufschweißen eines Edelmetallstifts, meist aus Platin- oder Iridium-Basislegierungen, auf einen Elektrodengrundkörper hergestellt. Der Elektrodengrundkörper ist aus einem Nichtedelmetall gebildet. Aufgrund der unterschiedlichen Wärmeausdehnungskoeffizienten des Edelmetalls und des Nichtedelmetalls treten an der Schweißnaht mechanische Spannungen auf, die die mechanische Stabilität und damit die Haltbarkeit und Belastbarkeit der Zündkerzenelektrode reduzieren.

DE10137523A1 offenbart eine Zündkerzenelektrode gemäß dem Oberbegriff des Anspruchs 1 und ein Verfahren gemäß dem Oberbegriff des Anspruchs 10.

### Offenbarung der Erfindung

Die erfindungsgemäße Zündkerzenelektrode gemäß dem Hauptanspruch 1 zeichnet sich dagegen durch eine hohe mechanische Belastbarkeit und eine sehr gute maximale Dauerhaltbarkeit aus. Dies wird erfindungsgemäß dadurch erzielt, dass ein Elektrodengrundkörper und ein Edelmetallstift durch eine Verbindungszone miteinander verbunden sind, die mindestens eine erste Schweißnaht und eine zweite Schweißnaht aufweist. Bevorzugt umfasst die Verbindungszone genau eine erste Schweißnaht und eine zweite Schweißnaht, wobei weiter vorzugsweise die erste Schweißnaht und die zweite Schweißnaht vollständig durch die Zündkerzenelektrode verlaufen. Vorteilhaft an der erfindungsgemäßen Zündkerzenelektrode ist somit ferner, dass im Motorbetrieb auftretende mechanische Spannungen in der Verbindungszone auf mehrere Bereiche, nämlich die Grenzflächen bzw. Verbindungsflächen Edelmetallstift/Verbindungszone und Verbindungszone/Grundkörper, sowie die Grenzfläche bzw. Verbindungsfläche zwischen der ersten Schweißnaht und der zweiten Schweißnaht, verteilt werden. Die Stabilität der Zündkerzenelektrode, und insbesondere ihre mechanische Stabilität, ist somit bei sehr hoher Leistungsfähigkeit erhöht.

Die Unteransprüche zeigen bevorzugte Weiterbildungen der Erfindung.

Gemäß einer vorteilhaften Weiterbildung ist die erste Schweißnaht zwischen dem Edelmetallstift und dem Grundkörper angeordnet und die zweite Schweißnaht ist entweder zwischen der ersten Schweißnaht und dem Edelmetallstift oder zwischen der ersten Schweißnaht und dem Grundkörper angeordnet. Im ersten Fall ist eine Edelmetallkonzentration in der ersten Schweißnaht kleiner als eine Edelmetallkonzentration in der zweiten Schweißnaht. Im zweiten Fall ist eine Edelmetallkonzentration in der ersten Schweißnaht größer als eine Edelmetallkonzentration in der zweiten Schweißnaht. In beiden Fällen durchläuft die Edelmetallkonzentration vom Edelmetallstift zum Grundkörper ein absteigendes Gefälle. Eine sprunghafte Abnahme der Edelmetallkonzentration vom Edelmetallstift zum Grundkörper wird durch das Ausbilden der Verbindungszone mit mindestens zwei Schweißnähten mit unterschiedlichen Edelmetallgehalten verhindert. Durch die entsprechend ausgebildeten unterschiedlichen Edelmetallgehalte ergibt sich ein weiterer Vorteil: da der Wärmeausdehnungskoeffizient eines Materials in erster Näherung durch eine lineare Überlagerung der Wärmeausdehnungskoeffizienten aller im zu untersuchenden Bereich vorliegenden Elemente und Verbindungen gebildet wird, ändert sich auch der Wärmeausdehnungskoeffizient vom Edelmetallstift über die Verbindungszone bis zum Grundkörper schrittweise, also im Wesentlichen gleichförmig verlaufend und nicht sprunghaft. Damit werden im Funkenplasma mechanische Spannungen in der Verbindungszone, und insbesondere an den Grenzflächen bzw. Verbindungsflächen Edelmetallstift/Verbindungszone und Verbindungszone/Grundkörper weiter reduziert. Die Stabilität der Zündkerzenelektrode ist bei sehr hoher Leistungsfähigkeit deutlich erhöht.

Sich sprunghaft ändernde Wärmeausdehnungskoeffizienten entlang der Zündkerzenelektrode können ferner vorteilhaft dadurch vermieden werden, dass ein Anteil an Edelmetall in der ersten Schweißnaht und in der zweiten Schweißnaht mindestens 40 Masse-% beträgt. Besonders vorteilhaft liegt der Anteil an Edelmetall in der ersten Schweißnaht und in der zweiten Schweißnaht bei mindestens 50 Masse-%, wobei die Anteile jeweils auf das Gesamtgewicht der ersten Schweißnaht und der zweiten Schweißnaht bezogen sind.

Im Lichte eines sich stetig, also idealisiert kontinuierlich, ändernden Wärmeausdehnungskoeffizienten, und damit einer besonders guten mechanischen Beständigkeit der Zündkerzenelektrode ist es erfindungsgemäß erforderlich, dass sich die Edelmetallkonzentration in der Verbindungszone in Längsrichtung X-X der Zündkerzenelektrode je Intervall von 100 µm Länge der Verbindungszone maximal um 40 Masse-%, vorzugsweise um maximal 25 Masse-%, ändert.

Zur stabilen Erzeugung eines Funkenplasmas ist weiter vorteilhaft vorgesehen, dass eine Länge L1 des Edelmetallstifts in Längsrichtung X-X der Zündkerzenelektrode maximal 900 µm, beträgt. Der Zündfunke lässt sich somit sehr gut zentral am Edelmetallstift ausbilden. Im Hinblick auf eine Kostenreduzierung der Zündkerzenelektrode ist es ferner von Vorteil, wenn die Länge L1 des Edelmetallstifts 80 µm bis 200 µm beträgt.

Die Stabilität der Zündkerzenelektrode kann ferner vorteilhat dadurch verbessert werden, dass eine Länge L2 der Verbindungszone in Längsrichtung X-X der Zündkerzenelektrode 50 µm bis 700 µm und insbesondere 100 µm bis 600 µm, beträgt.

Ein sich in der Verbindungszone stetig ändernder Wärmeausdehnungskoeffizient, und damit eine besonders hohe mechanische Dauerbeständigkeit der Zündkerzenelektrode wird vorteilhaft dadurch erhalten, dass eine Länge L3 der ersten Schweißnaht und eine Länge L4 der zweiten Schweißnaht in Längsrichtung X-X der Zündkerzenelektrode in etwa gleich groß ist.

Zur Verbesserung der Korrosions- und Erosionsbeständigkeit der Zündkerzenelektrode bei sehr guter Erzeugung eines Zündfunkenplasmas ist das Edelmetall ausgewählt aus Iridium (Ir), Rhodium (Rh), Platin (Pt), Palladium (Pd), Rhenium (Re) und Legierungen dieser Elemente. Zur Kostenreduzierung kann dem Edelmetall bzw. der Legierung der vorbenannten Edelmetalle Nickel zulegiert werden.

Ein ausgewogenes Eigenschaftsspektrum im Hinblick auf die mechanischen und physikalischen Eigenschaften der Zündkerzenelektrode bei optimierter Kostenstruktur wird vorteilhaft dadurch erhalten, dass der Grundkörper aus einer nickelhaltigen Legierung gebildet ist, wobei ein Anteil an Nickel in der Legierung insbesondere mindestens 50 Masse-%, bezogen auf das Gesamtgewicht der Legierung, beträgt.

Ebenfalls erfindungsgemäß wird auch eine Zündkerze beschrieben, die eine wie vorstehend offenbarte Zündkerzenelektrode umfasst. Die Zündkerzenelektrode kann dabei als Mittelelektrode oder Masseelektrode ausgebildet sein. Ferner können auch sowohl die Mittelelektrode als auch die Masseelektrode, ggf. auch mehrere vorgesehene Masseelektroden, durch die erfindungsgemäße Zündkerzenelektrode gebildet sein. Die Zündkerze zeichnet sich durch eine hohe mechanische Beständigkeit bei sehr guter Funkenerzeugung aus. Es können Wechselintervalle von bis zu etwa 100.000 km erzielt werden.

Ferner erfindungsgemäß wird in Anspruch 10 ein Verfahren zur Herstellung einer Zündkerzenelektrode mit einem Grundkörper und einem Edelmetallstift beschrieben. Hierbei sei angemerkt, dass sich dieses Verfahren insbesondere zur Herstellung der vorstehend beschriebenen Zündkerzenelektrode eignet. Das Verfahren ist einfach, ohne hohen technischen Aufwand unter Anwendung von Standardprozessen umsetzbar und erlaubt die Herstellung einer hoch leistungsfähigen, mechanisch dauerhaft stabilen Zündkerzenelektrode bei geringem Kostenaufwand. Während eine herkömmliche Zündkerzenelektrode durch einfaches Schweißen eines Edelmetallstifts auf einen Elektrodengrundkörper hergestellt wird, ist erfindungsgemäß die Bildung von mindestens zwei Schweißnähten vorgesehen. Eine erste Schweißnaht wird dabei durch Ausführen eines ersten Schweißvorganges gebildet, durch den der Edelmetallstift und der Grundkörpers der Zündkerzenelektrode verbunden werden. Anschließend wird ein zweiter Schweißvorgang ausgeführt, wodurch eine zweite Schweißnaht gebildet wird. Der zweite Schweißvorgang kann entweder in einem Bereich zwischen der ersten Schweißnaht und dem Edelmetallstift oder in einem Bereich zwischen der ersten Schweißnaht und dem Grundkörper ausgeführt werden. Wird der zweite Schweißvorgang wie im ersten Fall dargelegt, zwischen der ersten Schweißnaht und dem Edelmetallstift ausgeführt, so ist eine Edelmetallkonzentration in der ersten Schweißnaht kleiner als in der zweiten Schweißnaht. Wird der zweite Schweißvorgang zwischen der ersten Schweißnaht und dem Grundkörper ausgeführt, so ist eine Edelmetallkonzentration in der ersten Schweißnaht größer als in der zweiten Schweißnaht. Die erste Schweißnaht und die zweite Schweißnaht bilden eine Verbindungszone zwischen dem Edelmetallstift und dem Grundkörper, durch die der Edelmetallstift fest mit dem Grundkörper verbunden wird. Durch den ersten Schweißvorgang werden an einer Grenzfläche des Edelmetallstifts und des Grundkörpers die jeweiligen Materialien aufgeschmolzen und verbinden sich zu einem Mischmaterial, in dem ein Anteil an Edelmetall des Edelmetallstifts und ein Anteil an Material des Grundkörpers, also insbesondere an Nichtedelmetall des Grundkörpers in etwa gleich groß sind. Somit nimmt die Edelmetallkonzentration vom Edelmetallstift über die Verbindungszone zum Grundkörper sprunghaft von 100 Masse-% über etwa 50 Masse-% zu 0 Masse-% ab. Folglich hat auch der Wärmeausdehnungskoeffizient einen sprunghaften Verlauf, da er sich, wie vorstehend bereits beschrieben, annähernd linear aus den Wärmeausdehnungskoeffizienten der den untersuchten Bereich bildenden Elemente und Verbindungen zusammensetzt. Die Steigung des vom Wärmeausdehnungskoeffizienten durchlaufenen Gefälles wird durch das Ausbilden der zweiten Schweißnaht, und ggf. weiterer Schweißnähte, verkleinert. Mit anderen Worten wird die stufenweise Änderung des Wärmeausdehnungskoeffizienten abgemildert. Es ergibt sich eine verlaufende und damit eine in etwa annähernd kontinuierliche Änderung des Wärmeausdehnungskoeffizienten. Dies ist darin begründet, dass durch den zweiten Schweißvorgang das Material der ersten Schweißnaht erneut aufgeschmolzen und entweder mit weiterem Edelmetall aus dem Edelmetallstift durch Ausführen des Schweißvorganges zwischen der ersten Schweißnaht und dem Edelmetallstift, oder mit weiterem Material aus dem Grundkörper durch Ausführen des Schweißvorganges zwischen der ersten Schweißnaht und dem Grundkörper, legiert wird. Somit ergibt sich in der zweiten Schweißnaht eine weiter abgestufte Mischkonzentration der aufgeschmolzenen Ausgangselemente, die zwischen derjenigen des reinen Edelmetalls und der ersten Schweißnaht oder zwischen derjenigen des Grundkörpermaterials und der ersten Schweißnaht liegt. Hierbei kann derselbe Verfahrensaufbau wie für das Ausführen des ersten Schweißvorganges verwendet werden, mit dem Unterschied, dass die Ausrichtung des Laserstrahls örtlich leicht verändert wird. Der technische Aufwand ist somit identisch. Daher kann das Verfahren bei geringfügig erhöhtem Zeitaufwand kostengünstig ausgeführt werden.

Die für die erfindungsgemäße Zündkerzenelektrode beschriebenen Vorteile, vorteilhaften Effekte und Weiterbildungen finden auch Anwendung auf die erfindungsgemäße Zündkerze sowie das erfindungsgemäße Verfahren zur Herstellung einer Zündkerzenelektrode.

Durch die vorteilhafte Weiterbildung, dass das Schweißen durch Laserschweißen ausgeführt wird, kann lokal im gewünschten Bereich eine besonders gleichförmige Schweißnaht ausgebildet werden. Insbesondere durch Verwendung eines Continuous-Wave Lasers (CW-Laser), wird das Ausbilden einer homogenen Schweißnaht gefördert.

Eine weitere vorteilhafte Weiterbildung des Verfahrens sieht vor, dass der zweite Schweißvorgang in einem Bereich ausgeführt wird, der von einer Verbindungsfläche bzw. Grenzfläche der ersten Schweißnaht und des Edelmetallstifts 5 µm bis 50 µm, insbesondere 10 µm bis 30 µm, in Richtung des Edelmetallstifts entfernt liegt. Hierdurch wird eine zweite Schweißnaht mit großer Schichtdicke und guter Stabilität gefördert, was der mechanischen Gesamtstabilität der Zündkerzenelektrode zuträglich ist.

Eine besonders gleichförmige Änderung des Konzentrationsgefälles der Elemente und damit auch des Wärmeausdehnungskoeffizienten wird vorteilhaft dadurch erzielt, dass ein Laserstrahl während des ersten Schweißvorganges und des zweiten Schweißvorganges die zu schweißenden Materialien vollständig durchdringt.

Dieser Effekt kann noch dadurch verstärkt werden, dass die Zündkerzenelektrode während der Schweißvorgänge rotiert wird. Der Laserstrahl wirkt so pro Zeitintervall auf einen gleichgroßen Abschnitt der zu schweißenden Materialien ein.

### Kurze Beschreibung der Zeichnungen

Nachfolgend werden Ausführungsbeispiele der Erfindung unter Bezugnahme auf die begleitende Zeichnung im Detail beschrieben. Dabei sind gleiche bzw. funktional gleiche Bauteile mit den gleichen Bezugszeichen bezeichnet.

In der Zeichnung ist:
- Figur 1: eine Teilschnittansicht einer Zündkerze gemäß einer Ausführungsform der Erfindung,
- Figur 2: eine Schnittansicht einer Zündkerzenelektrode gemäß einer Ausführungsform der Erfindung,
- Figur 3: eine Elementverteilung in einem Ausschnitt der Zündkerzenelektrode aus Figur 2 und
- Figur 4: eine schematische Schnittansicht während des Herstellprozesses der Zündkerzenelektrode aus Figur 2.

### Ausführungsformen der Erfindung

Nachfolgend wird unter Bezugnahme auf die Figuren 1 bis 4 eine Zündkerze 1 gemäß einem bevorzugten Ausführungsbeispiel der Erfindung sowie eine Zündkerzenelektrode 10 gemäß einem bevorzugten Ausführungsbeispiel der Erfindung im Detail beschrieben.

Wie aus Figur 1 ersichtlich ist, umfasst die Zündkerze 1 eine Masseelektrode 2 und eine Mittelelektrode 3. Ein Isolator 4 ist derart vorgesehen, dass die Mittelelektrode 3 in bekannter Weise etwas vom Isolator 4 vorsteht. Die Mittelelektrode 3 weist einen Edelmetallstift 11 auf. Der Isolator 4 selbst ist teilweise von einem Gehäuse 5 umgeben. Das Bezugszeichen 6 bezeichnet eine elektrische Anschlussmutter. Von der elektrischen Anschlussmutter 6 ist eine elektrisch leitfähige Verbindung über einen Anschlussbolzen 7 und ein elektrisch leitfähiges Verbindungselement 8 zur Mittelelektrode 3 vorgesehen.

Figur 2 zeigt im Detail einen Aufbau einer Zündkerzenelektrode 10 gemäß einer bevorzugten Ausführungsform der Erfindung. Die Zündkerzenelektrode 10 kann dabei als Masseelektrode oder Mittelelektrode ausgebildet sein. Die Zündkerzenelektrode 10 umfasst einen Grundkörper 12, der im Falle der Ausbildung als Mittelelektrode mit einem elektrisch leitfähigen Verbindungselement verbunden ist. Der Fuß des Grundkörpers 12 ist dabei gegenüber dem übrigen Bereich des Grundkörpers 12 verdickt ausgebildet, so dass er stabil an der Zündkerze 1 befestigt werden kann.

Der Grundkörper 12 ist vorteilhafterweise aus einer nickelhaltigen Legierung gebildet, wobei ein Anteil an Nickel in der Legierung insbesondere mindestens 50 Masse-%, bezogen auf das Gesamtgewicht der Legierung, beträgt.

Die Zündkerzenelektrode weist ferner einen Edelmetallstift 11 auf, der zur Erzeugung des Funkenplasmas dient. Der Edelmetallstift 11 kann aus einem reinen Edelmetall bestehen, insbesondere aus Ir, Rh, Pt, Pd oder Re oder aus Legierungen dieser Elemente. Ferner ist es auch möglich, dass der Edelmetallstift 11 aus Legierungen der vorstehend genannten Elemente und Nickel als weiterem Bestandteil gebildet wird. Der Edelmetallstift 11 hat in Längsrichtung X-X der Zündkerzenelektrode 10 eine Länge L1 von vorzugsweise maximal 900 µm und insbesondere von 80 µm bis 200 µm. Dies ist zur stabilen Erzeugung von Zündfunken besonders vorteilhaft.

Der Edelmetallstift 11 und der Grundkörper 12 sind durch eine Verbindungszone 13 miteinander verbunden. Die Verbindungszone 13 besteht in diesem Ausführungsbeispiel aus zwei Schweißnähten, einer ersten Schweißnaht 14, die dem Grundkörper 12 zugewandt ist, und einer zweiten Schweißnaht 15, die dem Edelmetallstift 11 zugewandt ist. Durch die Verbindungszone 13 wird der Edelmetallstift 11 stabil an dem Grundkörper 12 angeordnet.

Die Verbindungszone 13 weist in Längsrichtung X-X der Zündkerzenelektrode 10 eine Länge L2 von 10 µm bis 700 µm und insbesondere von 100 µm bis 600 µm, auf. So wird eine mechanisch stabile Verbindung zwischen dem Edelmetallstift 11 und dem Grundkörper 12 erhalten.

Untersucht man die Verbindungszone 13, so ist eine Edelmetallkonzentration in der ersten Schweißnaht 14 kleiner als eine Edelmetallkonzentration in der zweiten Schweißnaht 15. Insgesamt gesehen ist aber eine Edelmetallkonzentration sowohl in der ersten Schweißnaht 14 als auch in der zweiten Schweißnaht 15 kleiner als im Edelmetallstift 11 und aber ferner größer als im Grundkörper 12. Es gibt demnach in der Zündkerzenelektrode 10 vier Bereiche mit jeweils unterschiedlichen Konzentrationen an Edelmetall. Dabei nimmt die Edelmetallkonzentration vom Edelmetallstift 11, in dem die Edelmetallkonzentration je nach verwendetem Ausgangsmaterial bei 100% oder darunter liegt, über die zweite Schweißnaht 15 und die erste Schweißnaht 14, im Wesentlichen stetig, also verlaufend, ohne sprunghafte Änderung, zum Grundkörper 12, in dem die Edelmetallkonzentration 0% beträgt (oder je nach verwendetem Material des Grundkörpers 12, gering ist), ab.

Für eine stetig abnehmende Edelmetallkonzentration ist es dabei von Vorteil, wenn eine Länge L3 der ersten Schweißnaht 14 und eine Länge L4 der zweiten Schweißnaht 15 in Längsrichtung X-X der Zündkerzenelektrode 10 in etwa gleich groß sind.

Aus dem Konzentrationsverlauf der Edelmetallkonzentration vom Edelmetallstift 11 zum Grundkörper 12 ergibt sich, dass sich auch ein Wärmeausdehnungskoeffizient vom Edelmetallstift 11 zum Grundkörper 12 im Wesentlichen kontinuierlich ändert, ohne stark sprunghaft anzusteigen oder abzunehmen. Wirken im Motorbetrieb hohe Temperauren auf die Zündkerzenelektrode 10, so können diese besser toleriert werden. Es kommt zu geringeren mechanischen Spannungen an den Grenzflächen 16-18, nämlich der Grenzfläche 16 Edelmetallstift 11/zweite Schweißnaht 15, der Grenzfläche 17 zweite Schweißnaht 15/erste Schweißnaht 14 und der Grenzfläche 18 erste Schweißnaht 14/Grundkörper 12. Die Lebensdauert der Zündkerzenelektrode 10 wird damit signifikant erhöht.

Figur 3 zeigt eine Elementverteilung in einem Ausschnitt der Zündkerzenelektrode 10 aus Figur 2. Die Bereiche unterschiedlicher chemischer Elemente sind mit unterschiedlicher Schraffur dargestellt. Die senkrechen Strichlinien unterteilen die Zündkerzenelektrode 10 in ihre unterschiedliche Bereiche entlang der Längsrichtung X-X der Zündkerze 10. Es ist die Massenverteilung der Elemente in Masseprozent (Masse-%) gegen die Länge der Zündkerzenelektrode 10 in µm aufgetragen. Der linke Abschnitt stellt denjenigen des Edelmetallstifts 11 dar. Hier ist zu sehen, dass der Edelmetallstift 11 zu 100 Masse-% aus Edelmetall, nämlich aus einer Legierung aus Ir und Rh, besteht. An den linken Abschnitt schließt sich der Abschnitt der zweiten Schweißnaht 15 an. Der Anteil an Edelmetall, worunter ein Gesamtanteil der Edelmetalle Ir und Rh verstanden werden soll, ist hier geringer als im Edelmetallstift 11. Der Anteil an Edelmetall hat von 100 Masse-% auf etwa 75 Masse-% abgenommen. Die restlichen 25 Masse-% entfallen dabei auf Nickel, das bei der Bildung der Verbindungszone 13 zulegiert wurde. An den Abschnitt der zweiten Schweißnaht 15 schließt sich der Abschnitt der ersten Schweißnaht 14 an. Hier hat die Edelmetallkonzentration weiter abgenommen. Ein Edelmetallanteil in der ersten Schweißnaht 14 liegt nun bei etwa 60 Masse-%. Die restlichen 40 Masse% entfallen auf Nickel. Der rechte Abschnitt zeigt die Elementverteilung im Grundkörper 12. Der Grundkörper 12 besteht nahezu zu 100 Masse-% aus Nickel (oder einer nickelhaltigen Legierung). Die Edelmetallkonzentration nimmt von der zweiten Schweißnaht 15 zum Grundkörper 12 hin weiter ab.

Gut zu erkennen ist, dass sich die Edelmetallkonzentration in der Verbindungszone 13 in Längsrichtung X-X der Zündkerzenelektrode 10 je Intervall von 100 µm Länge der Verbindungszone 13 maximal um 40 Masse-% und zumeist um maximal 25 Masse-%, ändert. Sprunghafte Änderungen der Elementkonzentration mit einer Änderung von insbesondere mehr als 50 Masse-%, liegen nicht vor. Durch das vorsehen weiterer Schweißnähte kann in Bereichen stärkerer Änderung der Edelmetallkonzentration eine weitere Abmilderung der Steigung der Edelmetallkonzentration erzielt werden.

Ferner zu erkennen ist, dass die Länge L3 der ersten Schweißnaht 14 und die Länge L4 der zweiten Schweißnaht 15 in Längsrichtung X-X der Zündkerzenelektrode 10 in etwa gleich groß sind. Die Konzentrationsänderung des Edelmetalls ist damit besonders gleichförmig.

Figur 4 zeigt eine schematische Schnittansicht während des Herstellprozesses der Zündkerzenelektrode 10 aus Figur 2. Zuerst wird ein Edelmetallstift 11 auf einem Grundkörper 12 angeordnet. Auf eine Verbindungsfläche 20 zwischen dem Edelmetallstift 11 und dem Grundkörper 12 wird ein Laserstrahl, symbolisiert durch (h*v), gerichtet. So wird ein erster Schweißvorgang A ausgeführt. Der Laserstrahlt schmilzt die in der Verbindungsfläche 20 aneinander angrenzenden Materialien des Edelmetallstifts 11 und des Grundkörpers 12 auf, so dass eine erste Schweißnaht 14 gebildet wird, die die Elemente des Edelmetallstifts 1 und des Grundkörpers 12 in einer relativ ausgewogenen Mischkonzentration enthält.

Die Zündkerzenelektrode 10 wird während des Schweißvorganges A in Richtung des Pfeils C rotiert, so dass der Laserstrahl die Verbindungsfläche 20 von allen Seiten gleichförmig bestrahlt. Der Laserstrahl wird dabei vorzugsweise durch einen CW-Laser ausgebildet und durchdringt die zu schweißenden Materialien vollständig. Nach dem Ausbilden der ersten Schweißnaht 14 durch den ersten Schweißvorgang A, wird der Laserstrahl neu ausgerichtet, und zwar vorteilhafterweise auf einen Bereich 19 zwischen der ersten Schweißnaht 14 und dem Edelmetallstift 11. Der Laserstrahl kann aber auch auf einen Bereich zwischen der ersten Schweißnaht 14 und dem Grundkörper 12 gelenkt werden, was aber zu einer sich etwas stärker ändernden Edelmetallkonzentration vom Edelmetallstift 11 zur ersten Schweißnaht 14 führt und daher weniger bevorzugt ist.

Der Laserstrahl wird im zweiten Schweißvorgang B vorzugsweise auf einen Bereich 19 gelenkt, der von der Verbindungsfläche 20 der ersten Schweißnaht 14 und des Edelmetallstifts 11 um eine Höhe h in Richtung des Edelmetallstifts11 entfernt liegt. Die Höhe h beträgt dabei insbesondere 5 µm bis 50 µm und insbesondere 10 µm bis 30 µm.

Durch den zweiten Schweißvorgang B werden die erste Schweißnaht 14 und der Edelmetallstift 11 aufgeschmolzen. Es bildet sich eine zweite Schweißnaht 15 mit einer weiteren Mischkonzentration der Elemente, wobei die Edelmetallkonzentration in der zweiten Schweißnaht 15 durch das Einschmelzen von weiterem Edelmetall aus dem Edelmetallstift 11 größer ist als die Edelmetallkonzentration in der ersten Schweißnaht 14.

Die Länge L1 des Edelmetallstifts 11 und die Länge des Grundkörpers 12 haben zu Gunsten der Verbindungszone 13 abgenommen. Durch die, ausgehend vom Edelmetallstift 11 über die Verbindungszone 13 hin zum Grundkörper 12, abnehmende Edelmetallkonzentration ohne sprunghafte Abnahme der Edelmetallkonzentration, wird ein Verlauf des Wärmeausdehnungskoeffizienten entlang dieser Bereiche ebenfalls ohne sprunghafte Änderung erhalten. Spannungen an den Grenzflächen 16, 17, 18 der aneinander angrenzenden Bereiche sind reduziert. Dies erhöht die mechanische Stabilität der Zündkerzenelektrode 10.

## Patentansprüche

1. Zündkerzenelektrode, umfassend einen Grundkörper (12) und einen an dem Grundkörper (12) angeordneten Edelmetallstift (11),
- wobei der Grundkörper (12) und der Edelmetallstift (11) durch eine Verbindungszone (13) miteinander verbunden sind, und
- wobei die Verbindungszone (13) mindestens eine erste Schweißnaht (14) und eine zweite Schweißnaht (15) aufweist,
- wobei die erste Schweißnaht (14) zwischen dem Edelmetallstift (11) und dem Grundkörper (12) angeordnet ist, wobei die zweite Schweißnaht (15) zwischen der ersten Schweißnaht (14) und dem Edelmetallstift (11) angeordnet ist und eine Edelmetallkonzentration in der ersten Schweißnaht (14) kleiner ist als eine Edelmetallkonzentration in der zweiten Schweißnaht (15) oder
- wobei die zweite Schweißnaht (15) zwischen der ersten Schweißnaht (14) und dem Grundkörper (12) angeordnet ist und eine Edelmetallkonzentration in der ersten Schweißnaht (14) größer ist als eine Edelmetallkonzentration in der zweiten Schweißnaht (15)
**dadurch gekennzeichnet, dass** sich die Edelmetallkonzentration in der Verbindungszone (13) in Längsrichtung (X-X) der Zündkerzenelektrode (10) je Intervall von 100 µm Länge der Verbindungszone (13) maximal um 40 Masse-% ändert.

2. Zündkerzenelektrode nach Anspruch 1, **dadurch gekennzeichnet, dass** ein Anteil an Edelmetall in der ersten Schweißnaht (14) und in der zweiten Schweißnaht (15) mindestens 40 Masse-%, insbesondere mindestens 50 Masse-%, bezogen auf das Gesamtgewicht der ersten Schweißnaht (14) und der zweiten Schweißnaht (15), beträgt.

3. Zündkerzenelektrode nach einem der vorhergehenden Ansprüche, **dadurch gekennzeichnet, dass** sich die Edelmetallkonzentration in der Verbindungszone (13) in Längsrichtung (X-X) der Zündkerzenelektrode (10) je Intervall von 100 µm Länge der Verbindungszone (13) um maximal 25 Masse-%, ändert.

4. Zündkerzenelektrode nach einem der vorhergehenden Ansprüche, **dadurch gekennzeichnet, dass** eine Länge (L1) des Edelmetallstifts (11) in Längsrichtung (X-X) der Zündkerzenelektrode (10) maximal 900 µm, insbesondere 80 µm bis 200 µm, beträgt.

5. Zündkerzenelektrode nach einem der vorhergehenden Ansprüche, **dadurch gekennzeichnet, dass** eine Länge (L2) der Verbindungszone (13) in Längsrichtung (X-X) der Zündkerzenelektrode (10) 50 µm bis 700 µm, insbesondere 100 µm bis 600 µm, beträgt.

6. Zündkerzenelektrode nach einem der vorhergehenden Ansprüche, **dadurch gekennzeichnet, dass** eine Länge (L3) der ersten Schweißnaht (14) und eine Länge (L4) der zweiten Schweißnaht (15) in Längsrichtung (X-X) der Zündkerzenelektrode (10) in etwa gleich groß sind.

7. Zündkerzenelektrode nach einem der vorhergehenden Ansprüche, **dadurch gekennzeichnet, dass** das Edelmetall ausgewählt ist aus Ir, Rh, Pt, Pd, Re, Legierungen dieser Elemente und Legierungen dieser Elemente mit Nickel.

8. Zündkerzenelektrode nach einem der vorhergehenden Ansprüche, **dadurch gekennzeichnet, dass** der Grundkörper (12) aus einer nickelhaltigen Legierung gebildet ist, wobei ein Anteil an Nickel in der Legierung insbesondere mindestens 50 Masse-%, bezogen auf das Gesamtgewicht der Legierung, beträgt.

9. Zündkerze umfassend eine Zündkerzenelektrode (10) nach einem der vorhergehenden Ansprüche.

10. Verfahren zur Herstellung einer Zündkerzenelektrode (10) mit einem Grundkörper (12) und einem Edelmetallstift (11), umfassend die Schritte:
- Ausführen eines ersten Schweißvorganges (A) zum Verbinden des Edelmetallstifts (11) und des Grundkörpers (12) der Zündkerzenelektrode (10) unter Bildung einer ersten Schweißnaht (14) und
- Ausführen eines zweiten Schweißvorganges (B) in einem Bereich (19) zwischen der ersten Schweißnaht (14) und dem Edelmetallstift (11) unter Bildung einer zweiten Schweißnaht (15), wobei eine Edelmetallkonzentration in der ersten Schweißnaht (14) kleiner ist als eine Edelmetallkonzentration in der zweiten Schweißnaht (15) oder
Ausführen eines zweiten Schweißvorganges (B) in einem Bereich zwischen der ersten Schweißnaht (14) und dem Grundkörper (12) unter Bildung einer zweiten Schweißnaht (15), wobei eine Edelmetallkonzentration in der ersten Schweißnaht (14) größer ist als eine Edelmetallkonzentration in der zweiten Schweißnaht (15)
wobei die erste Schweißnaht (14) und die zweite Schweißnaht (15) eine Verbindungszone (13) des Edelmetallstifts (11) und des Grundkörpers (12) bilden,
**dadurch gekennzeichnet, dass** sich die Edelmetallkonzentration in der Verbindungszone (13) in Längsrichtung (X-X) der Zündkerzenelektrode (10) je Intervall von 100 µm Länge der Verbindungszone (13) maximal um 40 Masse-%, vorzugsweise um maximal 25 Masse-%, ändert.

11. Verfahren nach Anspruch 10, **dadurch gekennzeichnet, dass** das Schweißen durch Laserschweißen, insbesondere mit einem CW-Laser, ausgeführt wird.

12. Verfahren nach einem der Ansprüche 10 oder 11, **dadurch gekennzeichnet, dass** der zweite Schweißvorgang (B) in einem Bereich (19) ausgeführt wird, der von einer Verbindungsfläche (16) der ersten Schweißnaht (14) und des Edelmetallstifts (11) 5 µm bis 50 µm, insbesondere 10 µm bis 30 µm, in Richtung des Edelmetallstifts (11) entfernt liegt.

13. Verfahren nach einem der Ansprüche 10 bis 12, **dadurch gekennzeichnet, dass** ein Laserstrahl während des ersten Schweißvorganges (A) und des zweiten Schweißvorganges (B) die zu schweißenden Materialien vollständig durchdringt.

14. Verfahren nach einem der Ansprüche 10 bis 13, **dadurch gekennzeichnet, dass** die Zündkerzenelektrode (10) während der Schweißvorgänge (A, B) rotiert wird.

## Claims

1. Spark plug electrode, comprising a main body (12) and a noble metal pin (11) which is arranged on the main body (12),
- wherein the main body (12) and the noble metal pin (11) are connected to one another by a connecting zone (13), and
- wherein the connecting zone (13) has at least one first weld seam (14) and one second weld seam (15),
- wherein the first weld seam (14) is arranged between the noble metal pin (11) and the main body (12), wherein the second weld seam (15) is arranged between the first weld seam (14) and the noble metal pin (11), and a noble metal concentration in the first weld seam (14) is lower than a noble metal concentration in the second weld seam (15), or
- wherein the second weld seam (15) is arranged between the first weld seam (14) and the main body (12) and a noble metal concentration in the first weld seam (14) is higher than a noble metal concentration in the second weld seam (15),
**characterized in that** the noble metal concentration in the connecting zone (13) changes at most by 40% by mass in the longitudinal direction (X-X) of the spark plug electrode (10) for each interval of 100 µm of length of the connecting zone (13).

2. Spark plug electrode according to Claim 1, **characterized in that** a proportion of noble metal in the first weld seam (14) and in the second weld seam (15) is at least 40% by mass, in particular at least 50% by mass, based on the total weight of the first weld seam (14) and the second weld seam (15).

3. Spark plug electrode according to either of the preceding claims, **characterized in that** the noble metal concentration in the connecting zone (13) changes by at most 25% by mass in the longitudinal direction (X-X) of the spark plug electrode (10) for each interval of 100 µm of length of the connecting zone (13).

4. Spark plug electrode according to one of the preceding claims, **characterized in that** a length (L1) of the noble metal pin (11) in the longitudinal direction (X-X) of the spark plug electrode (10) is at most 900 µm, in particular 80 µm to 200 µm.

5. Spark plug electrode according to one of the preceding claims, **characterized in that** a length (L2) of the connecting zone (13) in the longitudinal direction (X-X) of the spark plug electrode (10) is 50 µm to 700 µm, in particular 100 µm to 600 µm.

6. Spark plug electrode according to one of the preceding claims, **characterized in that** a length (L3) of the first weld seam (14) and a length (L4) of the second weld seam (15) in the longitudinal direction (X-X) of the spark plug electrode (10) are of approximately the same size.

7. Spark plug electrode according to one of the preceding claims, **characterized in that** the noble metal is selected from iridium, rhodium, platinum, palladium, rhenium, alloys of these elements and alloys of these elements with nickel.

8. Spark plug electrode according to one of the preceding claims, **characterized in that** the main body (12) is formed from a nickel-containing alloy, wherein a proportion of nickel in the alloy is, in particular, at least 50% by mass, based on the total weight of the alloy.

9. Spark plug comprising a spark plug electrode (10) according to one of the preceding claims.

10. Method for producing a spark plug electrode (10) comprising a main body (12) and a noble metal pin (11), comprising the steps of:
- executing a first welding process (A) for connecting the noble metal pin (11) and the main body (12) of the spark plug electrode (10) so as to form a first weld seam (14) and
- executing a second welding process (B) in a region (19) between the first weld seam (14) and the noble metal pin (11) so as to form a second weld seam (15), wherein a noble metal concentration in the first weld seam (14) is lower than a noble metal concentration in the second weld seam (15), or executing a second welding process (B) in a region between the first weld seam (14) and the main body (12) so as to form a second weld seam (15), wherein a noble metal concentration in the first weld seam (14) is higher than a noble metal concentration in the second weld seam (15),
wherein the first weld seam (14) and the second weld seam (15) form a connecting zone (13) of the noble metal pin (11) and the main body (12),
**characterized in that** the noble metal concentration in the connecting zone (13) changes by at most 40% by mass, preferably by at most 25% by mass, in the longitudinal direction (X-X) of the spark plug electrode (10) for each interval of 100 µm of length of the connecting zone (13).

11. Method according to Claim 10, **characterized in that** the welding is performed by laser welding, in particular using a continuous-wave laser.

12. Method according to either of Claims 10 and 11, **characterized in that** the second welding process (B) is executed in a region (19) which is at a distance of 5 µm to 50 µm, in particular 10 µm to 30 µm, in the direction of the noble metal pin (11) from a connecting surface (16) of the first weld seam (14) and the noble metal pin (11) .

13. Method according to one of Claims 10 to 12, **characterized in that** a laser beam passes completely through the materials to be welded during the first welding process (A) and the second welding process (B).

14. Method according to one of Claims 10 to 13, **characterized in that** the spark plug electrode (10) is rotated during the welding processes (A, B).

## Revendications

1. Électrode de bougie d'allumage, comprenant un corps de base (12) et une broche (11) en métal noble disposée au niveau du corps de base (12),
- le corps de base (12) et la broche (11) en métal noble étant reliés l'un à l'autre par une zone de liaison (13), et
- la zone de liaison (13) comportant au moins un premier cordon de soudure (14) et un deuxième cordon de soudure (15),
- le premier cordon de soudure (14) étant disposé entre la broche (11) en métal noble et le corps de base (12), le deuxième cordon de soudure (15) étant disposé entre le premier cordon de soudure (14) et la broche (11) en métal noble et la concentration en métal noble dans le premier cordon de soudure (14) étant inférieure à la concentration en métal noble dans le deuxième cordon de soudure (15) ou
- le deuxième cordon de soudure (15) étant disposé entre le premier cordon de soudure (14) et le corps de base (12) et la concentration en métal noble dans le premier cordon de soudure (14) étant supérieure à la concentration en métal noble dans le deuxième cordon de soudure (15),
**caractérisée en ce que** la concentration en métal noble dans la zone de liaison (13) varie d'un maximum de 40 % en masse par intervalle de 100 µm de longueur de la zone de liaison (13) dans la direction longitudinale (X-X) de l'électrode de bougie d'allumage (10).

2. Électrode de bougie d'allumage selon la revendication 1, **caractérisée en ce que** la proportion de métal noble dans le premier cordon de soudure (14) et dans le deuxième cordon de soudure (15) est d'au moins 40 % en masse, en particulier d'au moins 50 % en masse, par rapport au poids total du premier cordon de soudure (14) et du deuxième cordon de soudure (15).

3. Électrode de bougie d'allumage selon l'une des revendications précédentes, **caractérisée en ce que** la concentration en métal noble dans la zone de liaison (13) varie d'un maximum de 25 % en masse par intervalle de 100 µm de longueur de la zone de liaison (13) dans la direction longitudinale (X-X) de l'électrode de bougie d'allumage (10).

4. Électrode de bougie d'allumage selon l'une des revendications précédentes, **caractérisée en ce que** la longueur (L1) de la broche (11) en métal noble est au maximum de 900 µm, en particulier de 80 µm à 200 µm dans la direction longitudinale (X-X) de l'électrode de bougie d'allumage (10).

5. Électrode de bougie d'allumage selon l'une des revendications précédentes, **caractérisée en ce que** la longueur (L2) de la zone de liaison (13) est de 50 µm à 700 µm, en particulier de 100 µm à 600 µm dans la direction longitudinale (X-X) de l'électrode de bougie d'allumage (10).

6. Électrode de bougie d'allumage selon l'une des revendications précédentes, **caractérisée en ce que** la longueur (L3) du premier cordon de soudure (14) et la longueur (L4) du deuxième cordon de soudure (15) sont sensiblement égales dans la direction longitudinale (X-X) de l'électrode de bougie d'allumage (10).

7. Électrode de bougie d'allumage selon l'une des revendications précédentes, **caractérisée en ce que** le métal noble est choisi parmi Ir, Rh, Pt, Pd, Re, des alliages de ces éléments et des alliages de ces éléments avec le nickel.

8. Électrode de bougie d'allumage selon l'une des revendications précédentes, **caractérisée en ce que** le corps de base (12) est formé à partir d'un alliage contenant du nickel, une proportion de nickel dans l'alliage étant notamment d'au moins 50 % en masse, par rapport au poids total de l'alliage.

9. Bougie d'allumage comprenant une électrode de bougie d'allumage (10) selon l'une des revendications précédentes.

10. Procédé de production d'une électrode de bougie d'allumage (10) comprenant un corps de base (12) et une broche (11) en métal noble, le procédé comprenant les étapes suivantes :
- réaliser un premier processus de soudage (A) pour relier la broche (11) en métal noble et le corps de base (12) de l'électrode de bougie d'allumage (10) avec formation d'un premier cordon de soudure (14) et
- réaliser un deuxième processus de soudage (B) dans une zone (19) située entre le premier cordon de soudure (14) et la broche (11) en métal noble avec formation d'un deuxième cordon de soudure (15), la concentration en métal noble dans le premier cordon de soudure (14) étant inférieure à la concentration en métal noble dans le deuxième cordon de soudure (15) ou
- réaliser un deuxième processus de soudage (B) dans une zone située entre le premier cordon de soudure (14) et le corps de base (12) avec formation d'un deuxième cordon de soudure (15), la concentration en métal noble dans le premier cordon de soudure (14) étant supérieure à la concentration en métal noble dans le deuxième cordon de soudure (15),
le premier cordon de soudure (14) et le deuxième cordon de soudure (15) formant une zone de liaison (13) de la broche (11) en métal noble et du corps de base (12), **caractérisé en ce que** la concentration en métal noble dans la zone de raccordement (13) varie d'un maximum de 40 % en masse, de préférence d'un maximum de 25 % en masse, par intervalle de 100 µm de longueur de la zone de liaison (13) dans la direction longitudinale (X-X) de l'électrode de bougie d'allumage (10).

11. Procédé selon la revendication 10, **caractérisé en ce que** le soudage est réalisé par soudage laser, notamment avec un laser à onde entretenue.

12. Procédé selon l'une des revendications 10 et 11, **caractérisé en ce que** le deuxième processus de soudage (B) est réalisé dans une zone (19) qui est distante de 5 µm à 50 µm, en particulier de 10 µm à 30 µm, en direction de la broche (11) en métal noble, d'une surface de liaison (16) du premier cordon de soudure (14) et de la broche (11) en métal noble.

13. Procédé selon l'une des revendications 10 à 12, **caractérisé en ce qu'**un faisceau laser pénètre complètement dans les matériaux à souder lors du premier processus de soudage (A) et du deuxième processus de soudage (B).

14. Procédé selon l'une des revendications 10 à 13, **caractérisé en ce que** l'électrode de bougie d'allumage (10) est mise en rotation pendant les processus de soudage (A, B).
